# DEMANDE DE BREVET EUROPEEN

(11) **EP 0 234 141 A1**
(43) Date de publication de la demande: **02.09.1987**
(21) Numéro de dépôt: 86402643.0
(22) Date de dépôt: 13.11.1986
(51) Int. Cl.: D01F 6/32, G10D 3/10

(54) **Corde d'instrument de musique en fil de matière synthétique et procédé de fabrication de ce fil**

(30) Priorité: 14.11.1985 FR 8516866
(71) Demandeur: COMMISSARIAT A L'ENERGIE ATOMIQUE, F-75752 Paris Cedex 15 (FR)
(72) Inventeur: Capbern, Bernard, F-33400 Talence (FR); Grandjean, Louis, F-78230 Le Pec (FR)
(74) Mandataire: Mongrédien, André (FR)

(57) **Abrégé**

L'invention a pour objet une corde d'instrument de musique dont les caractéristiques sonores sont élevées pour les cordes dites aigues, la masse voluminque supérieure à 1,7 g/cm³. Cette corde d'instrument de musique est réalisée en copolymère de fluorure de vinylidène comportant 0,5 à 5% de chlorotrifluoréthylène en poids.

Elle a également pour objet son procédé de fabrication par extrusion filage consistant, comme particularité, à acheminer rapidement la matière avant extrusion, à refroidir pour le stabiliser le fil extrudé puis à l'étirer et le recuire.

## Description

La présente invention a pour objet une corde d'instrument de musique en fil de matière synthétique et un procédé de fabrication de ce fil.

Traditionnellement, et depuis des millénaires, certaines cordes vibrantes d'instruments de musique, émettant en particulier des sons aigus, sont fabriquées à partir de boyaux d'animaux et notamment de moutons. Ces cordes sont fragiles, éplucha- bles, et Leurs caractéristiques mécaniques et acoustiques varient fortement en raison des conditions atmosphériques.

Pour pallier ces inconvénients, on a donc proposé déjà d'utiliser des cordes réalisées en fil de polyamide 6 ou 6.6, matière synthétique connue sous La dénomination commerciale de "nylon", d'un diamètre variant de 0,6 à 1 mm. Ces cordes possèdent de meilleures caractéristiques mécaniques que Les cordes en boyaux naturels, mais n'en n'ont pas la richesse sonore.

On a également proposé plus récemment de réaliser des cordes synthétiques servant à La fois pour des instruments de musique et des raquettes de tennis, constituées essentiellement de résines thermoplastiques teL que Le fluorure de polyvinylidène. C'est le cas notamment des documents US-A-4 300 343, _{U}S-A-4 328 055, EP-A-0 017 758 et US-A-4 382 358. Ces quatre documents dont Le contenu est très voisin sinon identique, préconisent l'emploi de fluorure de polyvinylidène pour réaliser des cordes synthétiques d'instrument de musique ou de raquette de tennis. Toutefois, L'enseignement qu'ils développent est resté à l'état d'idée, et n'a jamais pu, en raison de La mauvaise qualité tant mécanique que sonore des cordes utilisées, donner Lieu à des réalisations industrielles pratiques, ce que confirme notamment L'absence dans ces textes de toute données chiffrées concernant Les performances atteintes. De ce fait, ces documents correspondent en quelque sorte à un art antérieur que L'on pourrait qualifier de théorique, Les seules cordes d'instrument de musique en matière synthétique existant actuellement sur Le marché étant Les cordes de nylon-par rapport auxqueltes par conséquent doivent s'apprécier Les caractéristiques nouvelles et Le progrès technique apportés par La présente invention.

La présente invention a pour but de proposer L'utiLisation d'une matière synthétique bien spécifique, et La mise en oeuvre d'un procédé d'extrusion filage spécifique de cette matière synthétique, pour réaliser ainsi un fil fournissant des cordes d'instrument de musique ayant, à La fois, des caractéristiques sonores supérieures à celles des cordes en nylon et des caractéristiques mécaniques et sonores supérieures à celles des cordes en boyaux antérieurement connues.

A cet effet, L'invention a pour objet une corde d'instrument de musique en fil de matière synthétique caractérisée en ce que La matière synthétique utilisée est un copolymère à base de fluorure de vinyLidène.

Notamment, La matière synthétique utilisée est un copolymère à base de fluorure de vinylidène provenant de La copolymérisation d'un fluorure de vinylidène avec un monomère fluoré.

Parmi Les très nombreuses matières synthétiques possibles à utiliser et à expérimenter à ces effets, Le demandeur a selectionné un copolymère de fluorure de vinylidène, et de chlorotrifluoréthylène comportant notamment 0,5 à 5% de chlorotrifluoré - thylène.

En particulier, La masse volumique de cette matière synthétique est supérieure à 1,7 g/cm³.

Pour L'application musicale envisagée, ce copolymère présente des caractéristiques mécaniques satisfaisantes et sa masse volumique élevée Lui confère des qualités sonores intéressantes.

Avec une installation classique d'extrusion filage il est possible d'obtenir avec cette matière des fils de diamètres 0,2 à 0,35 mm. En tentant simplement d'accroître Le diamètre de La filière de sortie de l'installation de production de ces fils pour obtenir un diamètre de 0,6 à 1 mm nécessaire à l'utilisation musicale, on obtient alors un fil de surface rugueuse, s'épluchant, de cylindricité irrégulière, tous défauts qui sont incompatibles avec cette application.

L'invention consistant à sélectionner le copolymère précité, a précisément pour second objet un procédé de fabrication de fils en cette matière, perfectionné pour obtenir des fils de qualités sonore et mécanique satisfaisantes.

A cet effet, l'invention a pour objet un procédé de fabrication de fils en un copolymère à base de fluorure de vinylidène par extrusion, filage, afin de réaliser avec ces fils des cordes d'instrument de musique, caractérisé en ce que La matière de base une fois fondue et malaxée est acheminée vers La filière pour éviter sa dégradation que Les fils, ainsi extrudés sont ensuite refroidis à une température constante de L'ordre de 50 à 55°C pour à La fois stabiliser La forme circulaire de La section des fils et éviter L'incLusion de bulles d'air, que Les fils ainsi refroidis et stabilisés sont ensuite étirés à haute température avec un taux d'étirage compris entre 4 et 5, et que ces fils ainsi étirés sont enfin recuits et stabilisés à haute température.

La mise en oeuvre de ces étapes du procédé de fabrication permet d'atteindre Les caractéristiques sonores et mécaniques visées par La présente invention. On a constaté en outre qu'il était préférable d'extruder Le plus rapidement possible La matière fondue et malaxée.

L'invention sera encore mieux comprise à L'aide de La description suivante de sa mise en oeuvre.

On se référera au dessin annexé qui représente schématiquement l'installation de fabrication des cordes d'instrument de musique, selon L'invention.

Cette installation est une extrudeuse pour filage classique comprenant une trémie d'alimentation 1 dans LaqueLLe on introduit Les granulés de La matière de base 2 qui, selon un exemple particulier de mise en oeuvre de L'invention, est un copolymère de fluorure de vinylidène et de chlorotrifluoréthylène, ce dernier monomère étant compris entre 0,5 et 5% en poids. Un cylindre 3 à vis sans fin 4 équipé de moyens de chauffage 5 porte La matière à une température de 210 à 240°C, une canalisation 6 alimente un cône de répartition 7, des filières 8 dont 2 sont visibles en coupe sur La figure.

Par rapport à La géométrie classique de ces organes dans d'autres presses à filer, on a diminué au maximum l'angle du cône de répartition qui, dans cet exemple est de 37° et l'on a choisi un rapport H/D des dimensions des hauteurs des filières par rapport à Leurs diamètres d'une valeur de L'ordre de 6 alors que ce rapport est classiquement de 2. Ceci évite à La matière fondue de se dégrader en séjournant trop Longtemps entre La sortie de La vis sans fin 4 et La sortie de filière 8.

A La sortie des filières 8, Le fil 9 plonge dans un bac de refroidissement 10 rempli d'eau maintenue à une température constante, comprise entre 50 et 55°C.

Pour éviter à La fois l'ovalisation du fil, ce qui est une des. qualités essentielles pour Les cordes d'instruments de musique, et l'inclusion de bulles d'air, un compromis doit être recherché entre La température de L'eau et La hauteur de refroidissement h de façon que Le refroidissement ne soit pas trop rapide pour éviter Les inclusions de bulles d'air et ne soit pas trop Lent pour permettre au fil d'être suffisamment dur pour ne pas s'aplatir sur Le rouleau 11 de fond de bac de refroidissement.

L'étirage et La fixation du fil se font sur des trains classiques de rouleaux : R1, R2 et R3 entre LesqueLs sont placés des fours électriques de chauffage F1 et F2.

Les températures T1 et T2 des fours sont adaptées au taux d'étirage ainsi que Les vitesses d'étirage ; on a par exemple :

Un compromis est également recherché entre ces divers paramètres pour éviter L'épLuchage du monofilament ainsi obtenu. Le taux d'étirage pour ce produit est compris entre 4 et 5 (taux optimal 4,8).

Le diamètre des fils obtenus ainsi par extrusion et étirage, peut varier de 0,3 à 1 mm.

Les propriétés physiques obtenues sont Les suivantes :
- densité ≥ 1,7,
- point de fusion ≥ 150°C,
- reprise d'humidité 0,1X,
- insensibilité à La Lumière solaire.

Les caractéristiques mécaniques sont :
- résistance à La rupture ≥ 35 daN/mm²,
- allongement à La rupture de 30 à 50X,
- retrait à L'état Libre < 7% à 100°C.

Sur Le plan acoustique, La comparaison entre ces cordes copolymères et Les cordes polyamides est La suivante :
- en valeur moyenne, Les niveaux sonores sont de 6 à 7,5 dB plus élevés pour Les cordes copolymères,

Les temps de décroissance des niveaux sonores des cordes copolymères en valeur efficace sont nettement plus grands.

La richesse du son des cordes copolymères est jugée nettement plus élevée du fait de La valeur moyenne plus élevée du niveau et de L'amortissement plus faible. La corde copolymère de L'invention vibre mieux et plus Longtemps.

Les qualités sonores des cordes d'instruments selon L'invention sont remarquables et peuvent être mises en évidence par Les tests suivants effectuées sur une corde conçue pour résonner sur La note fondamentale "si".

Expérience N°1 : Une telle corde est excitée sur un banc acoustique à un certain niveau sonore. Au bout de 3 secondes d'amortissement, on mesure Le niveau atteint. L'étude de La courbe de décroissance révèle que L'énergie totale émise pendant ces 3 secondes correspondrait, pour une corde non amortie, à un niveau sonore moyen constant supérieur à 70 dB.

Ce résultat a d'ailleurs été vérifié in situ sur une guitare équipée de l'ensemble de ses cordes que L'on avait intentionnellement amorties, à l'exception de La seule corde "si" faisant l'objet du test. Expérience n°2 : La même corde "si" est excitée sur son banc acoustique jusqu'à un niveau sonore de 30 dB en valeur efficace. On laisse Le son décroître de lui- même et L'on constate qu'il faut plus de 4 secondes pour le retour à L'état stationnaire.

### TABLEAU COMPARATIF DES CORDES CONNUES EN NYLON Et DES CORDES MONOFILAMENT COPOLYMERE DE L'INVENTION

Notamment pour une excitation de 30 dB Le temps de décroissance du niveau sonore en valeur efficace de La corde "si" en copolymère est de 4,6 s alors qu'il est de 3,5s pour La même corde en nylon. B. MECANIQUE

Les applications envisagées de L'invention réservées aux instruments de musique, sont en premier Lieu Les cordes aigues. Par un toronnage adapté-métalLique ou en matière synthétique- L'âme des cordes graves peut aussi être conçue avec ce copolymère. Excepté Le piano, tous Les instruments de musique à cordes utilisant des cordes frottées, grattées ou pincées peuvent être équipés de ces cordes copotymères selon l'invention.

## Revendications

1. Corde d'instrument de musique en fil de matière synthétique, caractérisée en ce que la matière synthétique utilisée est un copolymère à base de fluorure de vinylidène.

2. Corde d'instrument de musique en fil de matière synthétique selon La revendication 1, caractérisée en ce que La matière synthétique utilisée est un copolymère à base de fluorure de vinylidène provenant de La copoLymérisation d'un fluorure de vinylidène avec un monomère fluoré.

3. Corde d'instrument de musique en fil de matière synthétique selon L'une quelconque des revendications 1 et 2, caractérisée en ce que La matière synthétique utilisée est un copolymère de fluorure de vinylidène et de chlorotrifluoréthylène.

4. Corde d'instrument selon La revendication 3, caractérisée en ce que Le chlorotrifluoré- thèlène est en proportion de 0,5 à 5% en poids dans Le copolymère.

5. Corde d'instrument de musique en fil de matière synthétique selon L'une quelconque des revendications 1 à 4, caractérisée en ce que La masse volumique de cette matière synthétique est supérieure à 1,7 g/cm .

6. Corde d'instrument de musique en fil de matière synthétique seLon L'une quelconque des revendications 1 à 5, caractérisée en ce que Le niveau sonore moyen qui donnerait La même énergie pendant 3 secondes qu'une corde accordée sur La note fondamentaLe si est supérieur à 70 dB.

7. Corde d'instrument selon L'une des revendications 1 à 5, caractérisée en ce que Le temps de décroissance du niveau sonore en valeur efficace d'une teLLe corde accordée sur La note fondamentale "si" est supérieur à 4 secondes pour une excitation initiale de 30 dB.

8. Procédé de fabrication d'un fil pour cordes d'instruments de musique selon Les revendications 1 à 5 par extrusion filage, Le copolymère fondu étant acheminé vers Les filières, et Les fils ainsi extrudés étant ensuite refroidis, caractérisé en ce que La température de refroidissement est de L'ordre de 50 à 55°C pour à La fois stabiliser La forme circulaire de La section des fils et éviter L'incLusion de bulles d'air, que Les fils ainsi refroidis et stabilisés sont ensuite étirés à haute température avec un taux d'étirage compris entre 4 et 5 et que ces fils ainsi étirés sont enfin recuits et stabilisés à haute température.
